# EUROPÄISCHE PATENTANMELDUNG

(11) **EP 4 707 411 A1**
(43) Veröffentlichungstag der Anmeldung: **11.03.2026**
(21) Anmeldenummer: 24198940.9
(22) Anmeldetag: 06.09.2024
(51) Int. Cl.: C21D 1/26, C21D 1/76, C21D 8/02, C23C 2/02, C21D 9/46, C22C 38/02, C22C 38/04, C22C 38/22, C22C 38/24, C22C 38/26, C22C 38/28, C22C 38/38, C23C 2/06, C23C 2/40

(54) **STAHL MIT EXZELLENTER LOKALER UND GLOBALER DEHNUNG UND GLEICHZEITIG GERINGER LME-EMPFINDLICHKEIT UND VERFAHREN ZUR HERSTELLUNG**

(71) Anmelder: ThyssenKrupp Steel Europe AG, 47166 Duisburg (DE)
(72) Erfinder: Thiessen, Richard Georg, 47166 Duisburg (DE); Blumenau, Marc, 47166 Duisburg (DE); Hisker, Frank, 47166 Duisburg (DE); Bergmann, Jonas, 47166 Duisburg (DE)
(74) Vertreter: ThyssenKrupp Steel Europe AG

(57) **Zusammenfassung**

Die vorliegende Erfindung betrifft ein hochfestes, beschichtetes Stahlflachprodukt, welches gute LME-Eigenschaften aufweist. Das Stahlflachprodukt weist ein Gefüge auf, dass aus mindestens 75 % angelassenem Martensit und/oder unterem Bainit, mindestens 5 % Restaustenit, maximal 10 % Ferrit und maximal 10 % nicht-angelassenem Martensit besteht und im Überzug eine Al-Konzentration von 0,20 %-0,50 % aufweist. Die Erfindung betrifft des Weiteren die Herstellung eines solchen Stahlflachprodukts und ein Bauteil aus einem solchen Stahlflachprodukt.

## Beschreibung

Die Erfindung betrifft ein hochfestes, beschichtetes Stahlflachprodukt mit exzellenter lokaler und globaler Dehnung und gleichzeitig guten LME (Liquid-Metal-Embrittlement)-Eigenschaften.

Bei den in der Erfindung beschriebenen Stahlflachprodukten handelt es sich typischerweise um Walzprodukte, wie Stahlbänder oder Bleche sowie daraus hergestellten Zuschnitte und Platinen.

Mechanische Eigenschaften, wie Zugfestigkeit Rₘ, Streckgrenze R_{p0,2}, Bruchdehnung A₈₀, die hier berichtet werden, sind im Zugversuch gemäß DIN EN ISO 6892-1: 2017 ermittelt worden, soweit nicht ausdrücklich anders angegeben. Die Lochaufweitung HER wird gemäß ISO-16630 bestimmt.

In der vorliegenden Anmeldung sind alle Angaben zu Gehalten bezüglich der Stahlzusammensetzung auf das Gewicht bezogen, sofern nicht ausdrücklich anders erwähnt. Alle nicht näher bestimmten, im Zusammenhang mit einer Stahllegierung stehenden "%-Angaben" sind daher als Angaben in "Gew.-%" zu verstehen.

Mit Ausnahme der auf das Volumen (Angabe in "Vol.-%") bezogenen Angaben zum Restaustenit-Gehalt des Gefüges eines erfindungsgemäßen Blechformteils beziehen sich Angaben zu den Gehalten der verschiedenen Gefügebestandteile jeweils auf die Fläche eines Schliffs einer Probe des jeweiligen Erzeugnisses (Angabe in Flächenprozent "Flächen-%"), soweit nicht ausdrücklich anders angegeben.

Das Gefüge wird an Längsschliffen bestimmt, die einer Ätzung mit 5% Nital (alkoholische Salpetersäure) unterzogen werden. Die Gefügebestimmung erfolgt im Rasterelektronenmikroskop bei 5000-facher Vergrößerung für die Bestimmung des Anteils des plattenartigen und anderen nicht plattenartigen Bainits und bei 20.000- bis 50.000-facher Vergrößerung für die Bestimmung der Plattenlänge, -breite und des Plattenabstands. Der Anteil an Restaustenit wird in einer Untersuchung mittels Röntgenbeugung (XRD) nach ASTM E975 bestimmt.

Der Al-Gehalt im Überzug wurde nasschemisch gemäß DIN EN ISO 10111:2019-04 und DIN EN ISO 11885:2009-09 bestimmt.

Die ortsaufgelösten Konzentrationen von Si, Cr und Mn in einer oberflächennahen Schicht, wurden mittels Glimmentladungsspektroskope (Glow Discharge Optical Emission Spectroscopy, kurz GD-OES) bestimmt. Hierfür kann beispielsweise ein GD-OES-Messgerät der Firma Leco verwendet werden. Mittels GD-OES ist es möglich, die quantitative Bestimmung von Elementen in Schichtaufbauten entlang der Schichtdicke durchzuführen. Die Messungen mit GD-OES wurden gemäß der Normen ISO 16962 (2017-02); ISO 14707 (2021-03); ISO 11505 (2012-12) durchgeführt. Anhand der erhaltenen Konzentrationsprofile wurde die Schichtdicke d der oberflächennahen Schicht bestimmt. Hierfür wurde ausgehend von der Oberfläche in den Grundwerkstoff der Punkt bestimmt, an dem die Sauerstoffkonzentration das erste Mal unter 1 % liegt. Der Abstand zwischen Oberfläche und dem Punkt, an dem die Sauerstoffkonzentration das erste Mal unter 1 % liegt, ist die Schichtdicke d. In einer besonderen Ausführungsform kann die Schichtdicke maximal 8 µm, bevorzugt 7 µm, insbesondere bevorzugt 6 µm betragen. In einer weiteren besonderen Ausführungsform kann die Schichtdicke minimal 1 µm, bevorzugt 2 µm betragen. In der Schicht wurde jeweils der Durchschnittswert über das Konzentrationsprofil von Si, Cr, und Mn bestimmt und in das Verhältnis zur durchschnittlichen Konzentration im Kern gesetzt. Der Kern des Stahlflachprodukts beginnt mindestens 50 µm, bevorzugt 100 µm von den beiden Oberflächen des Stahlflachprodukts entfernt.

Alle Bandtemperaturen im Prozess können beispielweise mit einem handelsüblichen Pyrometer bestimmt werden.

In der vorliegenden Anmeldung meint gleiche Atmosphäre (d. h.: Aᵢ=Aⱼ), dass die Taupunkte im Rahmen der Messgenauigkeit und bevorzugt die Anteile an Wasserstoff, Sauerstoff und Stickstoff im Rahmen der Messungenauigkeit übereinstimmen.

In der vorliegenden Erfindung wurde der Karagoulis-Test genutzt um die LME (Liquid-Metal-Embrittlement)-Eigenschaften zu bestimmen. Dafür wurde die Prüfvorschrift "Rapid LME Test Procedure for Coated Sheet Steels", Revision 2.0 vom 10.März 2020 von General Motors, veröffentlicht durch die Auto/Steel Partnership des American Iron and Steel Institute, verwendet. Gute LME-Eigenschaften bedeuten, dass sich im Karagoulis-Test Typ D keine Risse größer 50 %, bevorzugt größer 20 % bilden.

Aus dem Stand der Technik sind hochfeste Stähle mit guten Umformeigenschaften für Anwendungen beispielsweise im Automobilbau bekannt. Hochfeste Stähle zeichnen sich durch einen hohen Anteil an Legierungselementen aus, wobei die Legierungselemente zur Festigkeitssteigerung beitragen. Gleichzeitig muss der Stahl gute Dehnungseigenschaften aufweisen.

Der hohe Anteil an Legierungselementen, insbesondere Silizium, hat den Nachteil, dass eine Empfindlichkeit gegenüber LME (Liquid-Metal-Embrittlement) bei thermischen Fügeverfahren in den weiteren Verarbeitungsschritten entsteht.

Liquid-Metal-Embrittlement (LME) ist ein Phänomen, bei dem Metalle durch den Kontakt mit flüssigen Metallen oder Legierungen spröde werden. Beim thermischen Fügen eines beschichteten Stahlblechs tritt dieser Effekt auf. Bei üblichen Fügemethoden werden die Bestandteile der Oberflächenbeschichtung, z. B. Zink, aufgeschmolzen. Das aufgeschmolzene Zink aus der Oberflächenbeschichtung kann an lokal besonders stark beanspruchten Stellen an den Korngrenzen des Stahlblechs angreifen, zwischen diese gelangen und zu einer Auftrennung und damit zu Rissen führen.

Die EP 3 647 452 B1 offenbart ein Stahlblech mit guten LME-Eigenschaften mit 0,04 % bis 0,35 % C, 0,99 % oder weniger Al+Si, 3,5 % bis 10 % Mn, 0,05 % oder weniger P, ausschließlich 0 %, 0,02 % oder weniger S, ausschließlich 0 %, und 0,02 % oder weniger N, ausschließlich 0 %, mit einem Rest Fe und anderer unvermeidbarer Verunreinigungen, welches eine manganverarmte Oberflächenschicht aufweist. Die guten LME-Eigenschaften werden durch die Begrenzung der Summe von Aluminium und Silizium erreicht. Ausreichende mechanische Eigenschaften können nur durch einen hohen Anteil an Mangan erreicht werden. Mangan weist aber den Nachteil auf, dass ein hoher Mn-Anteil die Schweißeignung stark einschränkt und den Korrosionswiderstand verringert.

WO 2019/097440 A1 offenbart ein beschichtetes Stahlblech mit 0,10 % bis 0,40 % C, 1,5 bis 3,0 % Mn, 0,7 % bis 3,0 % Si, 0,05 % bis 1,0 % Al, 0,75 % bis 3,0 % Si+Al, den optionalen Elementen Nb ≤ 0.5 %, B ≤ 1.0 %, Mo ≤ 0.50 %, Ni ≤ 0.5 %, Ti ≤0,5 % und Rest Eisen. Die LME-Beständigkeit wird durch eine zweifache Beschichtung erreicht. Die erste Beschichtung mit 600 nm bis 1400 nm besteht aus Nickel und die zweite Beschichtung ist zinkbasiert und enthält kein Nickel. Dies hat jedoch den Nachteil, dass zwei Beschichtungsschritte erforderlich sind.

Aufgabe der vorliegenden Erfindung ist es, ein beschichtetes Stahlblech und eine Methode für dessen Herstellung zur Verfügung zu stellen, welches die Nachteile aus dem Stand der Technik überwindet, d. h. eine hervorragende LME-Beständigkeit aufweist, aber auch gute mechanische Eigenschaften aufweist.

Gelöst wird die Aufgabe mittels eines hochfesten, beschichteten Stahlflachprodukts mit einer Zugfestigkeit von Rₘ= 900 MPa-1500 MPa, einer Dehngrenze Rₚ₀₂ ≥ 700 MPa und einer Dehnung A₈₀ = 10 %-24 %, welches einen Stahl umfasst mit
0,10 %-0,5 % C,
1,0 %-3,0 % Mn,
0,7 %-2,5 % Si,
0,05 %-1,0 % Cr,
≤ 0,020 % P,
≤ 0,005 % S,
≤ 0,02 % N,

sowie optional eines oder mehrere der folgenden Elemente:
   0,01-1,5 % Al,
   0,05-0,5 % Mo,
   0,0004-0,002 % B,
   0,005 % ≤ Ti+Nb+V ≤ 0,2 %,
und als Rest aus Eisen und unvermeidbaren Elementen, wobei das Stahlflachprodukt ein Gefüge aufweist, das aus mindestens 75 % angelassenem Martensit und/oder unterem Bainit, mindestens 5 % Restaustenit, maximal 10 % Ferrit und maximal 10 % nicht-angelassenem Martensit besteht und wobei das beschichtete Stahlflachprodukt mindestens eine Oberfläche mit einem Überzug aufweist wobei die Al-Konzentration im Überzug 0,20 %-0,50 %, bevorzugt 0,25 %-0,45 %, beträgt.

Die erfindungsgemäße Zusammensetzung mit dem erfindungsgemäßen Gefüge führt gemeinsam mit dem erfindungsgemäßen Aluminiumgehalt im Überzug zu einem hochfesten, beschichteten Stahlflachprodukt mit hervorragenden LME-Eigenschaften. Die Erfinder haben überaschenderweise festgestellt, dass ein Stahlflachprodukt, das ein Gefüge aufweist, welches aus mindestens 75 % angelassenem Martensit und/oder unterem Bainit, mindestens 5 % Restaustenit, maximal 10 % Ferrit und maximal 10 % nicht-angelassenem Martensit besteht und im Überzug die Al-Konzentration 0,20 %-0,50 %, bevorzugt 0,25 %-0,45 %, besonders bevorzugt 0,25 %-0,40 % beträgt, hervorragende LME-Eigenschaften und exzellente lokale und globale Dehnung aufweist. Ist der Aluminiumgehalt im Überzug größer als 0,50 %, bevorzugt größer als 0,45 %, besonders bevorzugt größer als 0,40 %, so verschlechtern sich die LME-Eigenschaften, d. h. es erhöht sich das Risiko auf LME-Risse. Der genaue Mechanismus von LME ist bisher nicht vollständig verstanden, aber die Erfinder nehmen an, dass dies mit der Erhöhung der Schmelztemperatur durch Aluminium oder durch die reduzierte Löslichkeit des geschmolzenen Überzugs im Substrat begründet ist.

Ist der Aluminiumgehalt weniger als 0,20 %, bevorzugt weniger als 0,25 %, so kann keine ausreichende Haftung des Überzugs erreicht werden. In einer besonderen Ausführungsform umfasst der Überzug eine Fe₂Al₅-Grenzschicht und eine Zn-Schicht. In dem Fall entsteht bei einem Aluminiumgehalt weniger als 0,20 %, bevorzugt weniger als 0,25 %, keine dicke Fe₂Al₅-Grenzschicht, wodurch keine ausreichende Haftung des Überzugs erreicht wird.

Besonders bevorzugt besteht der Überzug aus einer Fe₂Al₅-Grenzschicht und einer Zn-Schicht. Im Sinne dieser Anmeldung meint Zn-Schicht eine Schicht auf Zinkbasis, d. h. sie umfasst mehr als 50 % Zink. In einer besonderen Ausführungsform ist der Überzug direkt auf dem Substrat aufgetragen. Dadurch ist im Prozess kein weiterer Verfahrensschritt zum Auftragen einer weiteren Schicht notwendig und es ist kostengünstiger als das Auftragen einer weiteren Schicht.

In einer besonderen Ausführungsform enthält der Überzug kein Nickel, d. h. der Nickelgehalt ist kleiner als 2,0 %, bevorzugt weniger als 1,0 %, besonders bevorzugt kleiner als 0,50 %, insbesondere bevorzugt kleiner als 0,10 %.

In einer besonderen Ausführungsform weist das Stahlflachprodukt eine oberflächennahe Schicht auf, die sich in das Stahlflachprodukt mit einer Schichtdicke d erstreckt, wobei die Konzentration von Si im Vergleich zum Kern des Stahlflachprodukts maximal 80 % beträgt, bevorzugt maximal 70 %, besonders bevorzugt maximal 65 %, bevorzugt minimal 50 %, besonders bevorzugt minimal 55 % und die Konzentration von Mn im Vergleich zum Kern des Stahlflachprodukts maximal 70 % beträgt, bevorzugt maximal 65 %, besonders bevorzugt maximal 60 %, bevorzugt minimal 50 %, besonders bevorzugt minimal 55 % und die Konzentration von Cr im Vergleich zum Kern des Stahlflachprodukts maximal 75 % beträgt, bevorzugt maximal 70 %, besonders bevorzugt maximal 65 %, bevorzugt minimal 50 %, besonders bevorzugt minimal 55 %.

Durch die gezielte Einstellung der Si-, Mn-, Cr-Gehalte in der oberflächennahen Schicht werden die LME-Eigenschaften weiter verbessert. Si, Mn und Cr wirken negativ auf die LME-Eigenschaften. Sie sind allerdings in dem erfindungsgemäßen Stahlflachprodukt erforderlich, um das erfindungsgemäße Gefüge einzustellen und die gewünschten mechanischen Eigenschaften zu erreichen. Durch die Schicht d kann in einer bevorzugten Ausführungsform dieser negative Effekt reduziert werden, in dem die Elemente in einer geringeren Konzentration unter dem Überzug vorliegen. Überraschenderweise hat sich gezeigt, dass nur eine Reduktion aller drei Elemente in den bevorzugten Bereichen bei dem erfindungsgemäßen Stahlflachprodukt zu einem weiteren vorteilhaften Effekt für die LME-Eigenschaften führt, ohne die mechanischen Eigenschaften des Stahlflachprodukts zu verschlechtern.

Im Folgenden wird das erfindungsgemäße Stahlflachprodukt detaillierter beschrieben.

Kohlenstoff "C" ist in dem erfindungsgemäßen Stahl in Gehalten von 0,10 % bis 0,5 % enthalten. Kohlenstoff unterstützt im erfindungsgemäßen Stahl die Bildung und Stabilisierung des Austenits. Insbesondere erfolgt die Stabilisierung während des Abschreckens und der folgenden Glühbehandlung. Des Weiteren erhält der Stahl durch die Zugabe von C eine hohe Festigkeit, da die Festigkeit des Martensits, welcher sich während des Prozesses bildet, gesteigert wird. Daher soll der C-Gehalt mindestens 0,10 %, bevorzugt 0,12 %, besonders bevorzugt 0,15%, insbesondere bevorzugt 0,15%, betragen. Auf der anderen Seite wird die Martensitstart-Temperatur mit steigendem C-Gehalt zu immer tieferen Temperaturen verschoben, so dass möglicherweise kein bzw. nur ein zu geringer Anteil an Niedrigtemperaturphasen gebildet werden kann. Aus diesem Grund sollte der C-Gehalt im erfindungsgemäßen Stahl maximal 0,5 %, bevorzugt 0,45 %, besonders bevorzugt 0,35 % betragen.

Silizium "Si" wird zur Einstellung des besonderen Gefüges in dieser Erfindung benötigt, denn es verzögert die Zementitbildung. Durch einen zu hohen Anteil an Zementit würde der Kohlenstoff in Karbiden gebunden sein und stünde während des Prozesses nicht mehr für die Stabilisierung des Restaustenits zur Verfügung und die Dehnung würde sich verschlechtern. Daher muss Silizium mindestens 0,7 %, bevorzugt mindestens 0,9 %, besonders bevorzugt mindestens 1,05 %, insbesondere bevorzugt mindestens 1,10 %, im erfindungsgemäßen Stahl vorliegen. Ein zu hoher Siliziumgehalt führt andererseits zu einer schlechten Oberflächenqualität, so dass der erfindungsgemäße Stahl maximal 2,5 %, bevorzugt 1,7 %, besonders bevorzugt maximal 1,5 % aufweist.

Im erfindungsgemäßen Stahl ist Mangan "Mn" enthalten. Mit einem Gehalt ab 1,0 %, ermöglicht Mn die Martensitbildung, da die Perlitbildung unterdrückt wird. Als vorteilhaft hat sich ein Anteil von mindestens 1,2 % und besonders vorteilhaft ein Anteil von mindestens 1,5 % herausgestellt. Allerdings kann ein zu hoher Mn Anteil zu starken Seigerungen führen, weswegen der Mn-Anteil auf 3,0 % beschränkt ist. Außerdem schränkt ein hoher Mn-Anteil die Schweißeignung stark ein und verringert den Korrosionswiderstand. Daher hat sich ein Mn-Anteil von bevorzugt maximal 2,7 %, besonders bevorzugt 2,5 % und insbesondere bevorzugt von 2,3 % als besonders vorteilhaft herausgestellt.

Chrom "Cr" ist ein effektiver Inhibitor des Perlits, trägt zur Festigkeit bei. Ein Chromanteil von mindestens 0,05 % hat sich als besonders vorteilhaft herausgestellt. Chrom kann allerdings durch die Bildung von Cr-Oxiden zu Korngrenzenoxidation führen. Daher ist der Chromgehalt hier auf 1,0 %, bevorzugt 0,9 %, besonders bevorzugt 0,6 % begrenzt.

Die Zugabe von Phosphor "P" schränkt die Schweißeignung stark ein und sollte daher auf 0,020 % beschränkt sein, wobei Gehalte von 0,018 %, insbesondere von 0,015 % besonders vorteilhaft sind. Im erfindungsgemäßen Stahl hat es sich herausgestellt, dass es vorteilhaft sein kann, wenn P mit mindestens 0,002 %, insbesondere 0,006 %, enthalten ist, da dadurch die Mischkristallhärtung gefestigt wird.

Schwefel "S" kann zur Bildung von Mn-Sulfiden führen, welche die Umformbareigenschaften stark verschlechtern. Daher ist im erfindungsgemäßen Stahl der Gehalt auf 0,005 % beschränkt, wobei eine Beschränkung auf 0,004 % und insbesondere auf 0,005 % vorteilhaft sein kann. Eine Verunreinigung mit Schwefel lässt sich während der Stahlherstellung nicht komplett vermeiden.

Stickstoff "N" kann bei Gehalten über 0,02 % zur Bildung von groben Nitriden führen, was zu einer verschlechterten Umformbarkeit führt. Zur Vermeidung dieser Nitride hat sich ein maximaler Gehalt von 0,008 % als besonders vorteilhaft herausgestellt. Während der Stahlherstellung lässt sich eine Verunreinigung durch Stickstoff nicht komplett vermeiden.

Neben den zuvor erläuterten Verunreinigungen P, S, und N können auch noch weitere Elemente als Verunreinigungen im Stahl vorhanden sein. Diese weiteren Elemente werden unter den "unvermeidbaren Verunreinigungen" zusammengefasst. Bevorzugt beträgt der Gehalt an diesen "unvermeidbaren Verunreinigungen" in Summe maximal 0,2 %, bevorzugt maximal 0,1 %. Die nachfolgend beschriebenen optionalen Legierungselemente "Al, Cr, Mo, B, Ti, Nb, V", für die eine Untergrenze angegeben ist, können auch in Gehalten unterhalb der jeweiligen Untergrenze als unvermeidbare Verunreinigungen im Stahlsubstrat vorkommen. In dem Fall werden sie ebenfalls zu den "unvermeidbaren Verunreinigungen" gezählt, deren Gesamtgehalt auf maximal 0,2 %, bevorzugt maximal 0,1 % begrenzt ist.

Aluminium "Al" kann dem erfindungsgemäßen Stahl zur Desoxidation und zum Abbinden von gegebenenfalls vorhandenem Stickstoff hinzugefügt werden. Außerdem kann Aluminium eingesetzt werden, um den Restaustenitanteil zu erhöhen. Ein höher Restaustenitanteil ergibt sich bei Zugabe von Aluminium durch eine Verzögerung der Bildung von Zementitausscheidungen. Es hat sich hierfür im erfindungsgemäßen Stahlflachprodukt ein Aluminiumanteil von mindestens 0,01 %, bevorzugt 0,05 % als vorteilhaft herausgestellt. Anderseits kann ein zu hoher Aluminiumanteil zu einer Bildung von groben Al-Nitriden führen, die zu einer versprödenden Wirkung und damit zu einer schlechteren Umformbarkeit führen. Zudem können höhere Al-Gehalte zu einem schlechteren Gießverhalten führen, da Aluminiumverbindungen zu Clogging führen können. In der vorliegenden Erfindung ist daher eine Begrenzung des Aluminiumgehaltes auf 1,5 %, bevorzugt 0,8 %, besonders bevorzugt 0,4 %, vorgesehen.

Molybdän "Mo" bildet ebenfalls bei geringen Mengen feine, festigkeitssteigernde Kohlenstoffnitride. Daher hat sich eine Zugabe von mindestens 0,05 % als vorteilhaft herausgestellt. Der festigkeitssteigernde Effekt der Kohlenstoffnitride erschöpft sich allerdings, sobald der Molybdängehalt zu groß wird. Außerdem können hohe Gehalte von Molybdän die Kaltformbarkeit und die Schweißeigenschaften verschlechtern. Hier hat sich ein Gehalt von maximal 0,5 %, bevorzugt 0,2 %, besonders bevorzugt 0,10 %, insbesondere bevorzugt 0,07 %, als vorteilhaft herausgestellt.

Die Zugabe von Bor "B" führt zu einem feinkörnigen Gefüge, da Bor an die Phasengrenzen segregiert und deren Bewegung blockiert. Dafür können dem erfindungsgemäßen Stahl mindestens 0,0004 %, besonders bevorzugt mindestens 0,0005 %, hinzugefügt werden. Die Auswirkung von B ist bei einem Gehalt von maximal 0,002 % gesättigt.

Dem erfindungsgemäßen Stahl können in einer besonderen Ausführungsform Mikrolegierungselementen (=MLE) (bevorzugt Ti und/oder Nb und/oder V) hinzugefügt werden. Im Sinne dieser Erfindung wird Bor nicht zu den Mikrolegierungselementen gezählt. Diese Elemente tragen durch die Bildung sehr fein verteilter Karbide zu einer höheren Festigkeit bei. Ein minimaler MLE-Gehalt in Summe von 0,005 % führt zum Einfrieren von Korn- und Phasengrenzen während der Glühbehandlung. Eine zu hohe Konzentration der MLE, welche die Karbidbildung und Phasengrenzenimmobilität stark fördert, ist hingegen schädlich für die Stabilisierung des Restaustenits. Daher wird sollte MLE-Konzentration in der Summe auf maximal 0,2 % beschränkt sein.

Das Gefüge des erfindungsgemäßen Stahlflachprodukts besteht zu aus mindestens 75 % angelassenem Martensit und/oder unterem Bainit, mindestens 5 % Restaustenit, maximal 10 % Ferrit und maximal 10 % nicht-angelassenem Martensit.

In einer besonderen Ausführungsform weist das Stahlflachprodukt ein Gefüge mit maximal 85 % angelassenem Martensit und/oder unterem Bainit, bevorzugt bainitischem Ferrit, auf.

Das Gefüge eines erfindungsgemäßen Stahlflachprodukts enthält mindestens 5 % Restaustenit, bevorzugt 10 % Restaustenit. Restaustenit wirkt sich günstig auf die Umformbarkeit und Dehnung martensithaltiger Stähle aus. Der bis auf Raumtemperatur stabilisierte Austenit kann unter Nutzung des TRIP-Effekts bei gleichzeitig höherer Verfestigung stärker gedehnt werden als andere Gefügebestandteile. Mit der Begrenzung der austenitstabilisierenden Legierungselemente wie C und Mn aus Schweißbarkeitsgründen ist ein Restaustenitanteil größer 20 % mit dem beschriebenen Herstellungsprozess nicht möglich.

Im erfindungsgemäßen Gefüge liegt Ferrit mit maximal 10 %, bevorzugt maximal 5 % und besonders bevorzugt mit maximal 3 % vor, um die geforderten hohen Festigkeiten zu gewährleisten. In einer bevorzugten Ausführungsform handelt es sich bei dem vorliegenden Ferrit um polygonalen Ferrit.

Im erfindungsgemäßen Gefüge liegen maximal 10 %, besonders bevorzugt 8 %, besonders bevorzugt 5 % des Martensits unangelassen vor.

Das erfindungsgemäße Stahlflachprodukt weist hervorragende mechanische Eigenschaften auf mit einer Zugfestigkeit Rₘ von mindesten 900 MPa, bevorzugt 1000 MPa und maximal 1500 MPa, bevorzugt 1350 MPa auf. Des Weiteren weist das erfindungsgemäße Stahlflachprodukt eine Dehngrenze von Rₚ₀₂ von mindestens 700 MPa, bevorzugt 820 MPa und einer Dehnung von A₈₀= 10 %-24 %, bevorzugt 12 %-18 %.

In einer bevorzugten Ausführungsform beträgt die Lochaufweitung HER mindestens 20 %. In einer anderen bevorzugten Ausführungsform beträgt das Produkt aus Lochaufweitung und Festigkeit mindestens 3500 % MPa.

Des Weiteren wird die Aufgabe gelöst durch ein Bauteil für den strukturellen Leichtbau im Automobilbau, geformt aus dem erfindungsgemäßen Stahlflachprodukt.

In einer bevorzugten Ausführungsform wird das Bauteil mittels eines thermischen Fügeverfahrens hergestellt. Thermische Fügeverfahren beschreibt alle Fügeverfahren, bei denen während des Fügeverfahrens das Stahlflachprodukt eine thermische Erwärmung erfährt. Thermische Fügeverfahren sind beispielsweise Schweißen und/oder Löten nach DIN 8593.

Des Weiteren wird die Aufgabe der vorliegenden Erfindung gelöst durch ein Verfahren zur Herstellung eines hochfesten, beschichteten Stahlflachprodukts, umfassend mindestens die folgenden Arbeitsschritte:
a) Bereitstellen eines kaltgewalzten Stahlflachprodukts, welches einen Stahl umfasst, der aus den folgenden Elementen besteht:
   0,10 %-0,5 % C,
   1,0 %-3,0 % Mn,
   0,7 %-2,5 % Si,
   0,05 %-1,0 % Cr,
   ≤ 0,020 % P,
   ≤ 0,005 % S,
   ≤ 0,02 % N,
   sowie optional eines oder mehrere der folgenden Elemente:
   0,01-1,5 % Al,
   0,05-0,5 % Mo,
   0,0004-0,002 % B,
   0,005 % ≤ Ti+Nb+V ≤ 0,2 %,
   und als Rest aus Eisen und unvermeidbaren Elementen;
b) Aufheizen und Voroxidieren des kaltgewalzten Stahlflachprodukts unter den Bedingungen:
   i. Aufheizen des kaltgewalzten Stahlflachprodukts in einer reduzierenden Atmosphäre A₁ von Raumtemperatur auf eine Temperatur T₁, wobei T₁ = 650 °C-750 °C;
   ii. Aufheizen des kaltgewalzten Stahlflachprodukts auf eine Temperatur T₂ und dann Voroxidieren und Aufheizen des kaltgewalzten Stahlflachprodukts von T₂ auf eine Temperatur T₃ in einer oxidierenden Atmosphäre A₂ für t₂ = 1 s-30 s, wobei T₁≤ T₂ ≤ T₃ mit T₃ = 750 °C-850 °C;
c) Aufheizen des kaltgewalzten Stahlflachprodukts von einer Temperatur T₃ auf eine Temperatur T₄ und Durchwärmen bei einer Temperatur T₄ für t₄ = 5 s-300 s, wobei T₃≤ T₄ ≤ 950 °C und T₄≥ A_{c3}-30 °C, das Aufheizen und Durchwärmen in einer reduzierenden Atmosphäre A₄ erfolgt;
d) Abkühlen des kaltgewalzten Stahlflachprodukts in einer Zeit t_{Lk} auf eine Temperatur T_{LK}, wobei t_{Lk}= 30 s-120 s und T_{LK}≥ T₄-175 °C;
e) Abkühlen des kaltgewalzten Stahlflachprodukts mit einer Abkühlrate ϑ₅≥30 K/s von einer Temperatur T_{LK} auf eine Temperatur T_{5,} wobei T₅ = (T_{MS} + 40 °C) - (T_{MS}-175 °C);
f) Einstellen und Halten des kaltgewalzten Stahlflachprodukts auf einer Temperatur T₆ für eine Haltezeit t₆ = 1 s-60 s, wobei T₆ = T_{MS} -(T_{MS} - 175°C);
g) Wiederaufheizen des kaltgewalzten Stahlflachprodukts mit einer Aufheizrate ϑ₇= 4 °C/s-1000 °C/s auf eine Temperatur T_{B}, wobei T_{MS} <T_{B}≤510 °C;
h) Erhitzen der Bandoberfläche auf eine Temperatur T₉ mittels eines Spülgases mit einer Temperatur T_{SP} = 500 °C-650 °C, wobei T_{B} = T_{9 +} Δ T₉ und Δ T₉≥10 °C;
i) Beschichten und Abkühlen des kaltgewalzten Stahlflachprodukts unter den Bedingungen:
   i. Beschichten des Stahlfachprodukts bei einer Schmelzbadtemperatur T_{ZN} mit einem Beschichtungsbad, bestehend aus:
      0,10 %-0,20 % Al,
      Fe-gesättigt,
      Rest Zn und unvermeidbare Verunreinigungen
      wobei
      T_{ZN} = 450° C-520° C;
   ii. Abkühlen des beschichteten Stahlflachprodukts auf eine Temperatur T₁₀, wobei T₁₀ ≤ 60 °C.

In einer bevorzugten Ausführung umfasst das Verfahren zum Herstellen eines hochfesten, unbeschichteten Stahlflachprodukts keine weiteren Arbeitsschritte und das Verfahren besteht aus den Schritten a) bis i).

In einer besonderen Ausführungsform finden zwischen zwei aufeinanderfolgenden Schritten keine weiteren Temperaturänderungen statt, besonders bevorzugt gilt dies für alle Paare von aufeinanderfolgenden Schritten. Dies bedeutet beispielsweise, dass nach dem Schritt e) (Abkühlen auf T₅) direkt T₆ eingestellt und gehalten wird.

Durch das erfindungsgemäße Verfahren kann ein erfindungsgemäßes Stahlflachprodukt hergestellt werden, welches gute LME-Eigenschaften aufweist aber trotzdem eine hohe Festigkeit aufweist.

Im Folgenden werden die einzelnen Arbeitsschritte detailliert beschrieben:

### Arbeitsschritt a)

Das bereitgestellte, kaltgewalzte Stahlflachprodukt wird auf konventionelle Weise hergestellt. Die konventionelle Weise umfasst das Vergießen des Stahls zu einer Bramme, Wiedererwärmen der Brammen, Warmwalzen, Haspeln des Warmbandes, Beizen des Warmbandes, Kaltwalzen des Warmbandes. Für die erfindungsgemäße Zusammensetzung der Bramme und die optionalen Variationsmöglichkeiten gelten dieselben Hinweise, die bereits im Zusammenhang mit der Zusammensetzung des erfindungsgemäßen Stahlflachproduktes getroffen wurden.

### Arbeitsschritt b)

Das erfindungsgemäße Stahlflachprodukt wird bevorzugt von Raumtemperatur auf eine Temperatur T₁ in einer Atmosphäre A₁ aufgeheizt. Die Temperatur T₁ beträgt mindestens 650 °C, bevorzugt 670 °C. Die Temperatur T₁ beträgt maximal auf 750 ° C, bevorzugt 750 °C, da oberhalb dieser Temperatur Rekristallisationsprozesse beginnen und die Prozessbedingungen gemäß Arbeitsschritt c) eingestellt werden müssen.

Die erfindungsgemäße eingestellte Atmosphäre A₁ ist reduzierend, dadurch wird eine unkontrollierte Voroxidation verhindert. Die Atmosphäre A₁ umfasst bevorzugt mindestens 2 % Wasserstoff "H₂" bevorzugt 3 % H₂, besonders bevorzugt 5 % H₂. Durch den eingestellten Wasserstoffanteil kann sichergestellt werden, dass die Atmosphäre reduzierend, insbesondere bezüglich Eisen, ist. Dadurch wird eine unkontrollierte Oxidation vermieden, sodass während der nachfolgenden Voroxidation eine dünne Oxidschicht, besonders bevorzugt dünner als 300 nm, eingestellt werden kann. Der H₂-Gehalt sollte aus wirtschaftlichen Gründen auf maximal 20 %, bevorzugt 10 %, begrenzt sein. Außerdem können der Atmosphäre bis zu 0,5 % Sauerstoff "O₂", insbesondere Spuren von O₂ und bis zu 0,5 % Wasser "H₂O" beigesetzt werden. Beide Anteile müssen begrenzt sein, um die selektive Oxidation unedler Legierungselemente zu minimieren. Der Rest der bevorzugten Atmosphäre wird Stickstoff "N₂", bevorzugt 80 %, besonders bevorzugt 85 %, insbesondere bevorzugt 90 %, beigesetzt. In einer besonderen Ausführungsform besteht die Atmosphäre aus den beschriebenen Anteilen von H₂, O₂, H₂O und N₂. Der Taupunkt der T_{P1} beträgt bevorzugt mindestens -60 °C, bevorzugt - 55 °C, besonders bevorzugt -45 °C. Des Weiteren sollte der Taupunkt bevorzugt nicht größer als -5 °C, besonders bevorzugt -10 °C, insbesondere bevorzugt -15 °C, betragen, da ansonsten selektive Oxidation unedler Legierungselemente erfolgen kann. Dieser besondere Taupunktregelung führt dazu, dass Beschichtungs- und Haftungsstörungen des Überzugs vermieden werden kann.

Das Stahlflachprodukt wird auf eine Temperatur T₂ aufgeheizt. Anschließend wird das Stahlflachprodukt von einer Temperatur T₂ auf eine Temperatur T₃ aufgeheizt und in einer oxidierenden Atmosphäre A₂ für t₂ = 1 s-30 s, wobei T₁≤ T₂ 5 T₃ mit T₃ = 750 °C-850 °C, voroxidiert. T₃ mindestens 750 °C, bevorzugt 800 ° C und maximal 850 °C, bevorzugt 840 °C. Diese Voroxidation bewirkt eine deckende FeO-Schicht in definierter Dicke, bevorzugt 50 nm-300 nm. Diese deckende Schicht bewirkt in den späteren Verfahrensschritten, dass die selektive Oxidation der sauerstoffaffinen Legierungselemente an der externen Stahloberfläche verhindert oder zumindest so stark gehemmt wird. Des Weiteren können in einer besonderen Ausführungsform in diesem Verfahrensschritt die sauerstoffaffinen Elemente Mn und Si unter der Oberfläche oxidiert werden, was zusammen mit den weiteren erfindungsgemäßen Verfahrensschritten zu einer Verarmung der Elemente unterhalb der Oberfläche im Endprodukt führen kann. Zum Teil können Mn uns Si zu einem geringen Maße auch intern oxidieren. Durch die stark oxidierende Atmosphäre ist die Schicht, in der interne Oxide auftreten aber bevorzugt kleiner 2 µm, besonders bevorzugt kleiner 1 µm, insbesondere bevorzugt kleiner 100 nm dick, da eine starke Oxidbildung einer Verarmungszone d unter der Oberfläche entgegensteht. Durch diese Verarmung kann sich eine vorteilhafte Konzentrationsverteilung von Mn, Si und Cr in der Schicht d einstellen, die die LME-Eigenschaften weiter verbessern können.

Der Minimalwert von T₂ ergibt sich daraus, dass die Voroxidation bei T₂<T₁ nicht ausreichend sicher eine im Wesentlichen deckendende FeO-Schicht, dicker ≥50nm, erzeugt. Der Maximalwert von T₂<T₃ ergibt sich daraus, dass die Voroxidation bei T₂>T₃ dazu tendieren kann, eine FeO-Schicht >300 nm zu erzeugen, welche sich während der anschließenden Reduktion gemäß Arbeitsschritt c) nur unzureichend zu metallischen Fe rückreduzieren lässt. Die Expositionszeit während der Voroxidation sollte mindestens 1 s, bevorzugt 5 s betragen, damit die erfindungsgemäßen Voroxidationsbedingungen ausreichend sicher sind, eine im Wesentlichen deckendende FeO-Schicht dicker ≥50nm auszubilden. Der Maximalwert von t₂ ergibt sich daraus, dass bei einer Expositionszeit >30s gegenüber den erfindungsgemäßen Voroxidationsbedingungen, eine FeO-Schicht >300nm erzeugt wird, welche sich während der anschließenden Reduktion gemäß Arbeitsschritt c) nur unzureichend zu metallischen Fe rückreduzieren lässt. Diese Voroxidation erfolgt in einer Atmosphäre A₂, welche dabei so eingestellt wird, dass die Bedingungen in dieser Ofenzone stets oxidierend auf Eisen wirken, um eine gezielte Voroxidation der Stahloberfläche zu einer möglichst deckenden FeO-Schicht von mindestens 50 nm, bevorzugt 60 nm und maximal 300 nm, bevorzugt 200 nm Oxidschichtdicke einzustellen. Es sind unterschiedliche Wege bekannt oxidierende Atmosphären einzustellen. So kann die Atmosphäre A₂ mindestens 0,5 % Sauerstoff "O₂", bevorzugt 0,6 % O₂, besonders bevorzugt 0,8 % O₂ und maximal 5 % O₂, bevorzugt 2% O₂, Rest N₂ mit Spuren von H₂O, und ggf. technisch unvermeidbaren Resten an H₂ und CO₂ und CO umfassen. Alternativ zu O₂ kann als oxidatives Medium auch feuchter N₂ in diese Ofenzone einblasen werden, wobei in diesem Fall A₂ einen Taupunkt T_{P2} von ≥0°C - ≤+60°C bei einem H₂O/H₂-Verhältnis von ≥0,957 aufweist, um eine ausreichende Fe-Oxidation sicher zu stellen. Bevorzugt kann in beiden genannten Varianten der Taupunkt T_{P2} mindestens +5 °C, besonders bevorzugt +10 °C und bevorzugt maximal +30 °C, besonders bevorzugt +25 °C betragen. Die Erfinder haben festgestellt, dass die bevorzugten Taupunktbereiche besonders vorteilhaft sind, um eine deckende FeO-Schicht zwischen 70 nm und 180 nm zu erreichen. Diese Dicke vermeidet insbesondere eine selektive Oxidation wie z.B. starke Oxidation von Mn.

In einer besonderen Ausführungsform beträgt die Aufheizrate ϑ₁ in Arbeitsschritt b) zwischen 500 °C und T₁ mindestens 2 °C/s, bevorzugt 4 °C/s und maximal 50 °C/s, bevorzugt 10 °C/s. Durch die Aufheizrate von mindestens 2 °C/s kann die selektive Oxidation der unedlen Legierungselemente bis zum Erreichen von T₁ verzögert werden und weiter minimiert werden.

In einer besonderen Ausführungsform erfolgt das Aufheizen von T₁ auf T₄ mit einer mittleren Aufheizrate ϑ₂= 0,5 °C/s - 10 °C/s.

### Arbeitsschritt c)

Anschließend wird in Arbeitsschritt c) das Stahlflachprodukt von einer Temperatur T₃ auf eine Temperatur T₄ aufgeheizt und auf einer Temperatur T₄ in einer reduzierenden Atmosphäre A₄ durchwärmt. Das Stahlflachprodukt wird für t₄ ≥ 5 s, bevorzugt, t₄ ≥ 10 s besonders bevorzugt t₄ ≥ 15 s aufgeheizt und durchwärmt.

Dabei darf die Temperatur T₄ nicht unterhalb der maximalen Voroxidationstemperatur T₃ liegen. Der Minimalwert von t₄ ergibt sich daraus, dass die voroxidierte Stahloberfläche bei einer Expositionszeit < 5 s gegenüber den erfindungsgemäßen Reduktionsbedingungen nicht ausreichend, zu metallischem Fe rück-reduziert, wird.

Die Einstellung der T₄ Temperatur und die ausreichende Zeit t₄ bewirkt eine ausreichende Austenitisierung. Allerdings sollte die Zeit begrenzt sein und maximal t₄ ≤ 300 s, bevorzugt t₄ ≤ 180 s, betragen, da ansonsten eine Vergröberung des Austenitkorns stattfindet, wodurch die mechanischen Eigenschaften negativ beeinflusst werden.

Für die Temperatur T₄ gilt in diesem Schritt T₃≤ T₄ ≤ 950 °C und T₄≥ A_{c3} - 30 °C, insbesondere T₄≥ Ac3.

Dabei ist die zu überschreitende Mindesttemperatur A_{c3} gemäß der von HOUGARDY, HP. in Werkstoffkunde Stahl, Band 1: Grundlagen, Verlag Stahleisen GmbH, Düsseldorf, 1984, p. 229,angegebenen Formel: ${A}_{c 3} = \left(902-225*%C+19*%Si-11*%Mn-5*%Cr+13*%Mo-20*%Ni+55*%V\right) ° C$ mit %C = jeweiliger C-Gehalt, %Si = jeweiliger Si-Gehalt, %Mn = jeweiliger Mn-Gehalt, %Cr = jeweiliger Cr-Gehalt, %Mo = jeweiliger Mo-Gehalt, %Ni jeweiliger Ni-Gehalt und %V = jeweiliger V-Gehalt des Stahls, aus dem der Zuschnitt besteht, bestimmt.

Die erfindungsgemäße eingestellte Atmosphäre A₄ wird so eingestellt, dass die gezielte Rückreduzierung der zuvor gebildeten FeO-Schicht zu metallische Fe sichergestellt ist. Dadurch kann die voroxidierte Stahloberfläche ausreichend reduziert werden. In einer besonderen Ausführungsform wird die Oxidschicht, entstanden in Arbeitsschritt c), insbesondere FeO-Schicht, genannte FeO-Schicht, vollständig zu metallischem Eisen reduziert.

In einer bevorzugten Ausführungsform wird der Taupunkt in einem engen Bereich geregelt, da hierdurch die Einstellung von Mn, Si und Cr in der oberflächennahen Schicht d erreicht werden kann, wodurch Vorteile bei den LME-Eigenschaften erreicht werden. In einer besonderen Ausführungsform sollte der Taupunkt T_{P4} daher auf mindestens -50 °C, bevorzugt -45 °C, besonders bevorzugt -40 °C eingestellt werden. Des Weiteren sollte der Taupunkt bevorzugt nicht größer als 0 °C, besonders bevorzugt -5 °C, insbesondere bevorzugt -11 °C betragen, da es ansonsten zu einer ungewollten Oxidbildung kommen kann.

Die bevorzugt eingestellte Atmosphäre A₄ umfasst mindestens 2 % Wasserstoff "H₂", bevorzugt 5 % H₂, besonders bevorzugt 5 % H₂. In einer besonderen Ausführungsform kann A₁=A₄ sein. Durch den eingestellten Wasserstoffanteil kann sichergestellt werden, dass die Atmosphäre reduzierend, insbesondere bezüglich Eisen, ist. Der H₂ Gehalt sollte bevorzugt aus wirtschaftlichen Gründen auf maximal 20 % bevorzugt 10 %, begrenzt sein. Außerdem können der Atmosphäre bis zu 0,5 % Sauerstoff "O₂", insbesondere Spuren von O₂ und bis zu 0,5 % Wasser "H₂O" beigesetzt werden. Beide Anteile müssen begrenzt sein, um die selektive Oxidation unedler Legierungselemente zu minimieren. Der Rest der bevorzugten Atmosphäre wird Stickstoff "N₂", bevorzugt 80 %, besonders bevorzugt 85 %, insbesondere bevorzugt 90 %, beigesetzt. In einer besonderen Ausführungsform besteht die Atmosphäre aus den beschriebenen Anteilen von H₂, O₂, H₂O und N₂.

In einer besonderen Ausführungsform kann das Durchwärmen des Stahlflachprodukts in Arbeitsschritt c) durch das Halten bei einer konstanten Temperatur T₄ erfolgen. Unter einer konstanten Temperatur ist eine Schwankung von maximal ±5 °C zu verstehen, da prozesstechnisch eine genauere Einstellung nicht möglich ist. Diese besondere Ausführungsform ist insbesondere dann zu wählen, wenn analysedingt eine verhältnismäßige niedrige T₄ Temperatur eingestellt wurde.

### Arbeitsschritt d)

Das Stahlflachprodukt wird in einer Zeit t_{Lk} auf eine Temperatur T_{LK} abgekühlt, wobei t_{Lk}= 30 s-120 s und T_{LK}≥ T₄-175 °C. Die Langsamabkühlung bis auf nicht tiefer als 175 °C unterhalb von T₄ sollte erfolgen, um die Bildung von Ferrit zu vermeiden. Die Abkühlzeit t_{Lk} muss mindestens 30 s, bevorzugt 35 s und beträgt maximal 120 s, bevorzugt 100 s, um unerwünschte Ferritbildung zu vermeiden.

In einer besonderen Ausführungsform erfolgt das Abkühlen in einer reduzierenden Atmosphäre. In einer besonderen Ausführungsform sollte der Taupunkt T_{PLK} daher auf mindestens -50 °C, bevorzugt mindestens -45°C, besonders bevorzugt mindestens -4 °C eingestellt werden. Des Weiteren sollte der Taupunkt bevorzugt nicht größer als 0 °C, besonders bevorzugt -5 °C, insbesondere bevorzugt -11 °C betragen, da es ansonsten zu einer ungewollten Oxidbildung kommen kann.

### Arbeitsschritt e)

Abkühlen des kaltgewalzten Stahlflachprodukts mit einer Abkühlrate ϑ₅≥30 K/s, bevorzugt ϑ₅≥35 K/s, besonders bevorzugt ϑ₅≥40 K/s, insbesondere bevorzugt ϑ₅≥45 K/s, auf eine Temperatur T₅ abgekühlt. Die Temperatur T₅ beträgt höchstens (T_{MS} + 40 °C), bevorzugt (T_{MS} + 20 °C), besonders bevorzugt T_{MS}, um einen ausreichenden Martensitanteil bzw. eine ausreichende Keimbildung für Bainit im Endgefüge sicher zu stellen. Die Temperatur T₅ sollte mindestens (T_{MS}-175 °C), bevorzugt (T_{MS}-120 °C) betragen. In diesem Schritt entsteht der sogenannte primäre Martensit. T_{MS} kann mittels folgender Gleichung bestimmt werden: ${T}_{MS} \left(°C\right) = 539 ° C + \left(-423 \left[%C\right]-30,4 \left[%Mn\right]-7,5 \left[%Si\right]+30 \left[%Al\right]\right) ° C / wt %$ Außerdem muss die Temperatur T₅ ≤ 550 °C sein, damit eine selektive Rückoxidation auf der Stahloberfläche vermieden werden kann.

In einer besonderen Ausführungsform ist die Atmosphäre A₅ im Arbeitsschritt e) reduzierend. In einer besonderen Ausführungsform gilt A₅ =A_{LK} und/oder A₅, umfasst mindestens 2 % Wasserstoff "H₂" bevorzugt 3 % H₂, besonders bevorzugt 5 % H₂. Durch den eingestellten Wasserstoffanteil kann sichergestellt werden, dass die Atmosphäre reduzierend, insbesondere bezüglich Eisen, ist. Dadurch wird eine unkontrollierte Oxidation vermieden und eine Rückoxidation auf der Oberfläche kann vermieden werden. Der H₂ Gehalt sollte bevorzugt aus wirtschaftlichen Gründen auf maximal 80 %, bevorzugt 50 %, begrenzt sein. Außerdem können der Atmosphäre bis zu 0,5 % Sauerstoff "O₂", insbesondere Spuren von O₂ und bis zu 0,5 % Wasser "H₂O" beigesetzt werden. Beide Anteile müssen begrenzt sein, um die selektive Oxidation unedler Legierungselemente zu minimieren. Der Rest der bevorzugten Atmosphäre wird Stickstoff "N₂", bevorzugt 80 %, besonders bevorzugt 85 %, insbesondere bevorzugt 90 %, beigesetzt. In einer besonderen Ausführungsform besteht die Atmosphäre aus den beschriebenen Anteilen von H₂, O₂, H₂O und N₂. Der Taupunkt T_{P5} beträgt bevorzugt mindestens -60 °C, besonders bevorzugt -40 °C. Des Weiteren sollte der Taupunkt bevorzugt nicht größer als 0 °C, besonders bevorzugt -10 °C, insbesondere bevorzugt -15 °C, betragen, da ansonsten selektive Oxidation unedler Legierungselemente erfolgen kann.

In einer besonderen Ausführungsform ist A₄ ungleich A₅, da dadurch eine unkontrollierte Verschleppung des Wasserstoffs aus der Atmosphäre A₄ in die Atmosphäre A₅ vermieden. Dadurch kann der Wasserstoffgehalt in Atmosphäre A₅ genau auf die benötigte Menge zur Vermeidung selektiver Oxidation eingestellt werden und es ist kein überschüssiger Wasserstoff vorhanden, der ungewollt in den Stahl diffundiert und zu Wasserstoffversprödung führt. Dies kann durch eine bauliche Trennung, insbesondere ein Schleusensystem erreicht werden.

### Arbeitsschritt f)

In Arbeitsschritt f) wird das Stahlflachprodukt auf einer Temperatur T₆ in einer Atmosphäre A₆ eingestellt und für eine Haltezeit t₆=1 s-60 s gehalten. Der Minimalwert für T₆ beträgt (T_{MS}-175°C), bevorzugt (T_{MS}-150°C). Der Maximalwert beträgt T_{MS}, bevorzugt (T_{MS}-75°C). T_{MS} bezeichnet die Martensitstarttemperatur, welche mit folgender Gleichung abgeschätzt werden kann: ${T}_{MS} \left(°C\right) = 539 ° C + \left(-423 \left[%C\right]-30,4 \left[%Mn\right]-7,5 \left[%Si\right]+30 \left[%Al\right]\right) ° C / wt % ,$ wobei die Elementkonzentrationen in Gewichtsprozent zu verwenden sind.

In einer besonderen Ausführungsform ist T₆ = T₅. In einer besonderen Ausführungsform ist T_{P6} = T_{P5}. Das Stahlflachprodukt sollte mindestens 1 s, bevorzugt mindestens 4 s, besonders bevorzugt mindestens 9 s, bei T₆ gehalten werden, da dadurch eine homogene Temperaturverteilung im erfindungsgemäßen Material erreicht wird, die die Ausbildung eines besonders feinen und gleichmäßigen Gefüges aus primärem Martensit und Restaustenit über den Querschnitt des Stahlflachproduktes gewährleistet. Die Haltezeit t₆ ist aus wirtschaftlichen Gründen auf 60 s begrenzt. In einer besonderen Ausführungsform bei Dicken des Stahlflachproduktes ≥ 1,0 mm beträgt die Haltezeit 10 s-60 s.

Die bevorzugt eingestellte Atmosphäre A₆ im Arbeitsschritt e) umfasst mindestens 2 % Wasserstoff "H₂" bevorzugt 3 % H₂, besonders bevorzugt 5 % H₂. Durch den eingestellten Wasserstoffanteil kann sichergestellt werden, dass die Atmosphäre reduzierend, insbesondere bezüglich Eisen, ist. Dadurch wird eine unkontrollierte Oxidation vermieden und eine Rückoxidation auf der Oberfläche kann vermieden werden. Der H₂ Gehalt sollte bevorzugt aus wirtschaftlichen Gründen auf maximal 20 % bevorzugt 10 %, begrenzt sein. Außerdem können der Atmosphäre bis zu 0,5 % Sauerstoff "O₂", insbesondere Spuren von O₂ und bis zu 0,5 % Wasser "H₂O" beigesetzt werden. Beide Anteile müssen begrenzt sein, um die selektive Oxidation unedler Legierungselemente zu minimieren. Der Rest der bevorzugten Atmosphäre wird Stickstoff "N₂", bevorzugt 80 %, besonders bevorzugt 85 %, insbesondere bevorzugt 90 %, beigesetzt. In einer besonderen Ausführungsform besteht die Atmosphäre aus den beschriebenen Anteilen von H₂, O₂, H₂O und N₂. Der Taupunkt der T_{P6} beträgt bevorzugt mindestens -60 °C, besonders bevorzugt -40 °C. Des Weiteren sollte der Taupunkt bevorzugt nicht größer als -5 °C, besonders bevorzugt -10 °C, insbesondere bevorzugt -15 °C, betragen, da ansonsten selektive Oxidation unedler Legierungselemente erfolgen kann.

In einer besonderen Ausführungsform ist A₆ ungleich A₅, da dadurch eine unkontrollierte Verschleppung des Wasserstoffs aus der Atmosphäre A₄ in die Atmosphäre A₅ vermieden wird. Dadurch kann der Wasserstoffgehalt in Atmosphäre A₅ genau auf die benötigte Menge zur Vermeidung selektiver Oxidation eingestellt werden und es ist kein überschüssiger Wasserstoff vorhanden, der ungewollt in den Stahl diffundiert und zu Wasserstoffversprödung führt. Dies kann durch eine bauliche Trennung, insbesondere ein Schleusensystem erreicht werden.

### Arbeitsschritt g)

In Arbeitsschritt g) wird das Stahlflachprodukt mit einer Aufheizrate ϑ₇= 4 °C/s-1000 °C/s in einer Atmosphäre A₇ auf eine Temperatur T_{B} geheizt, wobei T_{MS} <T_{B}≤510 °C. Die Temperatur T_{B} beträgt höchstens 510 °C besonders bevorzugt 500 °C, insbesondere bevorzugt 490 °C, da ansonsten ein ungewollte Festigkeitsabnahme des Stahlflachprodukts erfolgt.

Die Temperatur T_{B} sollte größer als T_{MS}, bevorzugt größer T_{MS}+50 °C betragen, um im Grundwerkstoffgefüge den Restaustenit mit C aus dem übersättigten primären Martensit bzw. Bainit anzureichern.

Die Aufheizrate ϑ₇ sollte mindestens 4 °C/s, besonders bevorzugt 6 °C/s betragen, da es ansonsten zu einer ungewollten Bildung von Karbiden kommen kann, welche den Kohlenstoff abbinden und nicht zur Anreicherung im Restaustenit zur Verfügung stehen. Die Abkühlrate ϑ₇ sollte begrenzt sein auf maximal 1000 °C/s, bevorzugt 50 °C/s.

Die bevorzugt eingestellte Atmosphäre A₇ im Arbeitsschritt g) umfasst mindestens 2 % Wasserstoff "H₂" bevorzugt 3 % H₂, besonders bevorzugt 5 % H₂. Durch den eingestellten Wasserstoffanteil kann sichergestellt werden, dass die Atmosphäre reduzierend, insbesondere bezüglich Eisen, ist. Dadurch wird eine unkontrollierte Oxidation vermieden und eine Rückoxidation auf der Oberfläche kann vermieden werden. Der H₂ Gehalt sollte bevorzugt aus wirtschaftlichen Gründen auf maximal 20 % bevorzugt 10 %, begrenzt sein. Außerdem können der Atmosphäre bis zu 0,5 % Sauerstoff "O₂", insbesondere Spuren von O₂ und bis zu 0,5 % Wasser "H₂O" beigesetzt werden. Beide Anteile müssen begrenzt sein, um die selektive Oxidation unedler Legierungselemente zu minimieren. Der Rest der bevorzugten Atmosphäre wird Stickstoff "N₂", bevorzugt 80 %, besonders bevorzugt 85 %, insbesondere bevorzugt 90 %, beigesetzt. In einer besonderen Ausführungsform besteht die Atmosphäre aus den beschriebenen Anteilen von H₂, O₂, H₂O und N₂. Der Taupunkt der T_{PB} beträgt bevorzugt mindestens -60 °C, besonders bevorzugt -40 °C. Des Weiteren sollte der Taupunkt bevorzugt nicht größer als 0°C, besonders bevorzugt -10 °C, insbesondere bevorzugt -15 °C, betragen, da ansonsten selektive Oxidation unedler Legierungselemente erfolgen kann.

In einer besonderen Ausführungsform ist A₇ gleich A₆.

### Arbeitsschritt h)

Anschließend wird die Bandoberfläche des Stahlflachprodukts auf eine Temperatur T₉ mittels eines Spülgases mit einer Temperatur T_{SP} = 500 °C-650 °C erhitzt, wobei T_{B} = T₉ + Δ T₉ gilt. Dadurch wird die Bandoberfläche auf eine Temperatur erhitzt, die nahezu gleich der Badetemperatur des Beschichtungsbades liegt. Bevorzugt wird das Stahlflachprodukt bei mit einer Zinkbasisbeschichtung beschichtet. Vorteilhaft durch dieses Verfahren erhitzt sich der Bandkern nicht, wodurch ansonsten die mechanischen Endeigenschaft des Endprodukts negativ beeinflusst, werden könnten. Außerdem kann durch diesen Verfahrensschritt und die folgenden erfindungsgemäßen Verfahrensschritte die Al-Konzentration im Überzug optimal eingestellt werden.

### Arbeitsschritt i)

In Arbeitsschritt i) i. wird das Stahlflachprodukt bei einer Schmelzbadtemperatur T_{ZN} in einem Beschichtungsbad beschichtet. Das Beschichtungsbad besteht aus 0,15 %-2,0 % Al, ist gesättigt an Fe und Rest Zn und unvermeidbare Verunreinigungen. Im Beschichtungsbad ist mindestens 0,15 %, bevorzugt 0,17 % Aluminium "Al" enthalten, da ansonsten im Beschichtungsbad die Bildung spröder Fe-Zn-Phasen an der Grenzschicht Stahl/Überzug nicht ausreichend verhindert werden kann bzw. sich nur eine unzureichend ausgebildete Fe₂Al₅-Grenzschicht bildet. Der Aluminiumgehalt sollte maximal 2,0 %, bevorzugt 1,8 %, insbesondere besonders bevorzugt 0,94 %, insbesondere bevorzugt 0,24% betragen, da ansonsten die Schweißeignung des resultierenden Überzugs negativ beeinflusst wird. Das Schmelzbad ist mit Eisen "Fe" gesättigt. Optional kann das Beschichtungsbad Magnesium "Mg" mit mindesten 0,25 %, bevorzugt 0,28 % und maximal 8,0%, bevorzugt 2,0 % enthalten. In einer bevorzugten Ausführungsform gilt Al-Gehalt ≤ Mg-Gehalt. Das Beschichten erfolgt bei einer Schmelzbadtemperatur T_{ZN} von mindestens 450 °C, bevorzugt 460 °C und maximal 520 °C, bevorzugt 500°C, besonders bevorzugt 480 °C. Der Minimalwert von T_{ZN} ergibt sich aus der unzureichenden Fe₂Al₅-Grenzschichtbildung bei Beschichtungsbadtemperaturen <450°C. Der Maximalwert von T_{ZN} wird begrenzt durch die verstärkte Fe-Lösung in das Beschichtungsbad einhergehend mit verstärkter Schlackebildung bei Beschichtungsbadtemperaturen >520°C. Des Weiteren kann die damit verbundene Aufheizung des Stahlbands auf eine Temperatur >T₈ möglichst verhindert werden, um ungewollte Karbidbildung im Grundwerkstoff zu vermeiden.

Das Beschichten erfolgt bevorzugt in einer reduzierenden Atmosphäre A₉ um Rückoxidation zu vermeiden. Daher erfolgt die Beschichtung bevorzugt in einer geschlossenen Rüsselkonstruktion, um weiterhin einen Kontakt zur Umgebungsluft zu verhindern. Um Beschichtungsfehler durch Schlackebildung auf dem Beschichtungsbadspiegel oder durch Niederschlagen von Beschichtungsbaddämpfen zu vermeiden, wird der Rüssel mit einer Zusatmosphäre A₉ geflutet. Dabei kann die Atmosphäre A₉ in einer besonderen Ausführungsform N₂ und optional einen H₂-Anteil von 5 %-10 % sowie unvermeidbaren Verunreinigungen insbesondere H₂O und O₂ umfassen. Die ggf. erfolgende Zugabe von H₂ richtet sich dabei nach dem technisch unvermeidbaren Anteil an Rest-O2 in A₉, welcher stets ≤10 ppm betragen soll. In einer besonderen Ausführungsform beträgt der Taupunkt der Atmosphäre A₉ mindestens -60 °C, bevorzugt -40 °C und maximal +30 °C, bevorzugt 0 °C. Der Minimalwert von T_{P9} ergibt sich daraus, dass bei niedrigen Taupunkten das Verdampfen von Beschichtungsbadanteilen nicht mehr ausreichend verhindert wird und die Einstellung solch niedriger Taupunkte einen unverhältnismäßig großen technischen Aufwand erfordert. Der Maximalwert von T_{P9} ergibt sich daraus, dass höhere Taupunkte sowohl eine starke Schlacke- und Oxidschichtbildung auf dem Beschichtungsbadspiegel fördern und weiterhin zu einer ungewollte (selektive) Oxidation der Stahloberfläche führen können. Der Taupunkt kann durch Zugabe von befeuchtetem N₂, alternativ von befeuchtetem N₂-H₂ kontrolliert werden.

Nach Austritt aus dem Beschichtungsbad wird überschüssige Zinkschmelze mittels Bedüsung von Luft-, N₂- oder einem Gemisch aus Luft und N₂ vom Stahlband abgestreift. Ein gegenüber Luft zunehmender N₂-Anteil kann vorteilhaft für die Vermeidung von Fehlern in der Beschichtung sein. Durch die erfindungsgemäße Ausführung der Glüh- und Beschichtungsschritte resultiert - trotz der hohen Legierungsanteile an unedlen Elementen in der Stahlzusammensetzung - ein auf Zn-Phasen basierender Überzug als gut haftende Schicht, der über eine vorwiegend deckende Fe₂Al₅-Grenzschicht mit der vorwiegend reduzierte Stahloberfläche verbunden ist. Außerdem werden durch das erfindungsgemäße Verfahren eine erfindungsgemäße Al-Konzentration im Überzug mit einem erfindungsgemäßen Gefüge eingestellt, was zu einem Stahlflachprodukt mit guten mechanischen Eigenschaften und guten LME-Eigenschaften führt.

In Arbeitsschritt i) ii. wird das Stahlflachprodukt auf eine Temperatur T₁₀ abgekühlt, wobei T₁₀ ≤ 60 °C. In einer besonderen Ausführungsform beträgt die Abkühlrate ϑ₁₀> 5 °C/s. Der Minimalwert von ϑ₁₀ ergibt sich aus technisch-wirtschaftlichen Überlegungen, die hierfür notwendige Kühlstrecke nicht unnötig lang auslegen zu müssen. Liegt T₁₀>60 °C, bevorzugt T₁₀>40 °C kann dies zu Oberflächenfehlern während des optionalen anschließenden Dressierprozesses führen.

In einer besonderen Ausführungsform kann die Atmosphäre A₄ und der Taupunkt T_{P4} in Arbeitsschritt d) so eingestellt werden, dass H₂O/H₂<0,957, bevorzugt H₂O/H₂<0,90, besonders bevorzugt H₂O/H₂<0,80 beträgt. Hierdurch wird die dünne Oxidschicht, welche sich in der Atmosphäre A₄ ausbildet, weiter reduziert werden.

Im Folgenden wird die Erprobung des erfindungsgemäßen Verfahrens im Labor beschrieben. Zunächst wurden verschiedene kaltgewalzte Stahlflachprodukte zur Verfügung gestellt, die aus verschiedenen Stählen gemäß Tabelle 1 hergestellt wurden. Die verschiedenen Stahlflachprodukte wurden anschließend mit den Verfahren gemäß Tabelle 2 und 5 erprobt. Die erreichten Stahlflachprodukteigenschaften sind in Tabelle 4 und 5 zu sehen.

Die Stahllegierungen B, D-F weisen die erfindungsgemäße Stahlzusammensetzung auf. Die Stahllegierung B wurde unter unterschiedlichen Herstellparametern getestet B2-B4.

Im Beispiel B2 wurde eine reduzierende Atmosphäre A₂ eingestellt und außerdem wurde eine Temperatur T_{LK} mit eine zum hohen Abstand zur Temperatur T₄ getestet. Dies führt zu einem geringen Anteil an angelassenem Martensit und/oder unterem Bainit und zu einer zu hohen oberflächennahen Si-Konzentration im Vergleich zum Kern. Es ergeben sich schlechte LME-Eigenschaften.

Im Beispiel B4 wurde mit einer niedrigen T₄ Temperatur geglüht, welche unterhalb von A_{c3}-30 °C liegt. Dies führt zu einem geringen Anteil an angelassenem Martensit und/oder unterem Bainit und einem hohen nicht erfindungsgemäßen Ferritanteil.

Das erfindungsgemäße Beispiel B3 weist das erfindungsgemäße Gefüge und eine Al-Konzentration im Überzug von 0,38 % auf. Der Überzug besteht aus einer Fe₂Al₅-Grenzschicht und einer Zn-Schicht. Des Weiteren stellt sich eine definierte, abgesenkte Konzentration von Mn, Si und Cr im Vergleich zum Kern in der oberflächennahen Schicht ein. Das Beispiel weist damit gute LME-Eigenschaften auf (s. Tabelle 5). Das Beispiel B3 wurde in einer oxidierenden Atmosphäre von 720 °C auf 840 °C aufgeheizt und kontrolliert über T_{LK} abgekühlt.

Ebenfalls das Beispiel D7 weist sehr gute LME-Eigenschaften mit einer geringen maximalen Risslänge auf. Der Al-Gehalt im Überzug beträgt 0,28 %. Der Überzug besteht aus einer Fe₂Al₅-Grenzschicht und einer Zn-Schicht. Das Beispiel D7 wurde nach dem erfindungsgemäßen Verfahren hergestellt und zeigt gute mechanische Eigenschaften und das erfindungsgemäße Gefüge.

Das Beispiel D8 hingegen weist einen zu hohen Ferritanteil auf, was in einem niedrigen R_{p0,2}-Wert resultiert. Dies resultiert aus einer zu niedrigen Temperatur TLK. Des Weiteren ist die T₉ Temperatur zu niedrig eingestellt, wodurch die LME-Eigenschaften des Beispiels negativ beeinflusst werden.

Im Beispiel D9 wurde eine reduzierende Atmosphäre A₂ eingestellt. Die D9 weist dadurch das erfindungsgemäße Gefüge auf allerdings ist der Al-Gehalt im Überzug zu hoch und das Stahlblech weist schlechte LME-Eigenschaften auf.

Die Beispiele F12 und F13 weisen sehr gute mechanische Eigenschaften verbunden mit guten LME-Eigenschaften auf und wurden mit Hilfe des erfindungsgemäßen Verfahrens hergestellt.

In den erfindungsgemäßen Beispielen B3, D7, F12 und F13 betrug die Lochaufweitung HER über 20 %.

Die Stahllegierungen A und E weisen einen nicht erfindungsgemäßen Siliziumgehalt auf. Durch den niedrigen Siliziumgehaltbildet sich im Gefüge ein hoher Anteil an Karbiden. Dies resultiert in einem niedrigen Restaustenitanteil und/ oder einem hohen Anteil Ferrit. Daher sind die Beispiele A1, E10 und E11 nicht erfindungsgemäß. Die Beispiele weisen zwar gute LME-Eigenschaften auf, zeigen aber nicht die erforderlichen mechanischen Eigenschaften wie R_{p0,2}, A₈₀, Rm Wert.

Die Stahllegierung C weist einen nicht erfindungsgemäßen Kohlenstoffgehalt und Siliziumgehalt auf, da zu viel frischer Martensit, d.h. nicht angelassener Martensit, gebildet wird. Beide Beispiele C5 und C6 weisen daher einen nicht erfindungsgemäßen Anteil an angelassenem Martensit+ unteren Bainit auf und einen zu hohen Ferritanteil.

**Tabelle 1**

| | C [wt%] | Si [wt%] | Mn [wt%] | P [wt%] | S [wt%] | Al [wt%] | Cr [wt%] | B [wt%] | Mo [wt%] | N [wt%] | Ti+Nb+V [wt%] | T_{MS} [°C] | A_{C3} [°C] |
|---|---|---|---|---|---|---|---|---|---|---|---|---|---|
| A | 0,156 | 0,24 | 1,63 | 0,012 | 0,0027 | 0,031 | 0,780 | 0,0011 | 0,003 | 0,0027 | 0,041 | 423 | 850 |
| B | 0,209 | 1,47 | 2,17 | 0,016 | 0,0023 | 0,024 | 0,174 | 0,0013 | 0,010 | 0,0046 | 0,011 | 374 | 858 |
| C | 0,079 | 0,26 | 2,59 | 0,013 | 0,0021 | 0,029 | 0,690 | 0,0013 | 0,110 | 0,0025 | 0,085 | 426 | 859 |
| D | 0,158 | 0,98 | 1,99 | 0,014 | 0,0020 | 0,280 | 0,135 | 0,0021 | 0,005 | 0,0016 | 0,017 | 413 | 863 |
| E | 0,153 | 0,42 | 2,35 | 0,013 | 0,0025 | 0,710 | 0,720 | 0,0014 | 0,010 | 0,0042 | 0,053 | 421 | 846 |
| F | 0,274 | 1,43 | 2,37 | 0,005 | 0,0021 | 0,022 | 0,161 | 0,0017 | 0,099 | 0,0013 | 0,091 | 341 | 842 |

**Tabelle 2**

| Nr. | ϑ₁ [K/s] | T₁ [ °C] | T_{P1} [ °C] | t₂ [s] | A₂ | T_{P2}[ °C] | T₃[ °C] | t₄ [s] | T₄[ °C] | T_{P4} [ °C] | T_{LK}[ °C] | t_{LK} [S] | T₅ [°C] | ϑ₅ [K/S] | T₆ [ °C] | t₆ [S] |
|---|---|---|---|---|---|---|---|---|---|---|---|---|---|---|---|---|
| A1 | 5 | 675 | -20 | 12 | Ox. | 10 | 815 | 130 | 890 | -25 | 720 | 45 | 370 | 37 | 365 | 9 |
| B2 | 4 | 700 | -20 | 16 | Red. | 5 | 825 | 160 | 895 | -30 | 700 | 50 | 340 | 40 | 325 | 12 |
| B3 | 4 | 720 | -20 | 17 | Ox. | 20 | 840 | 95 | 905 | -40 | 735 | 42 | 330 | 42 | 310 | 12 |
| B4 | 6 | 670 | -20 | 15 | Ox. | 15 | 800 | 85 | 820 | -40 | 693 | 35 | 345 | 36 | 330 | 11 |
| C5 | 7 | 650 | -20 | 16 | Ox. | 15 | 810 | 130 | 855 | -35 | 670 | 37 | 325 | 34 | 310 | 18 |
| C6 | 5 | 650 | -20 | 45 | Ox. | 15 | 810 | 90 | 850 | -35 | 650 | 38 | 380 | 37 | 370 | 13 |
| D7 | 4 | 680 | -20 | 16 | Ox. | 20 | 830 | 110 | 905 | -45 | 740 | 31 | 310 | 42 | 305 | 22 |
| D8 | 6 | 680 | -20 | 17 | Ox. | 20 | 830 | 170 | 895 | -45 | 680 | 56 | 340 | 38 | 325 | 10 |
| D9 | 6 | 695 | -20 | 18 | Red. | -5 | 830 | 65 | 895 | -45 | 725 | 52 | 290 | 43 | 285 | 12 |
| E10 | 8 | 650 | -20 | 12 | Ox. | 10 | 825 | 65 | 850 | -30 | 690 | 48 | 390 | 39 | 370 | 13 |
| E11 | 4 | 660 | -20 | 16 | Ox. | 10 | 840 | 180 | 860 | -30 | 630 | 59 | 365 | 45 | 345 | 8 |
| F12 | 5 | 705 | -20 | 20 | Ox. | 20 | 850 | 65 | 905 | -40 | 735 | 50 | 295 | 49 | 275 | 17 |
| F13 | 4 | 705 | -20 | 14 | Ox. | 20 | 850 | 80 | 895 | -40 | 725 | 43 | 315 | 42 | 310 | 13 |

**Tabelle 3**

| Nr. | ϑ₇ [K/s] | T_{B} [ °C] | T_{PB} [ °C] | T_{Zn} [ °C] | T_{Sp} [ °C] | T₉ [ °C] | T_{P9} [ °C] | T₁₀ [ °C] |
|---|---|---|---|---|---|---|---|---|
| A1 | 8 | 455 | -20 | 460 | 505 | 462 | -40 | 50 |
| B2 | 12 | 450 | -25 | 462 | 525 | 465 | -40 | 45 |
| B3 | 15 | 450 | -15 | 461 | 520 | 467 | -40 | 50 |
| B4 | 10 | 457 | -20 | 465 | 515 | 465 | -45 | 45 |
| C5 | 16 | 460 | -30 | 461 | 500 | 462 | -45 | 50 |
| C6 | 12 | 455 | -30 | 463 | 500 | 461 | -35 | 45 |
| D7 | 9 | 448 | -20 | 461 | 520 | 468 | -40 | 55 |
| D8 | 13 | 470 | -30 | 460 | 590 | 470 | -35 | 50 |
| D9 | 16 | 451 | -40 | 465 | 550 | 469 | -30 | 45 |
| E10 | 14 | 455 | -35 | 463 | 550 | 467 | -35 | 40 |
| E11 | 13 | 450 | -30 | 462 | 520 | 465 | -35 | 45 |
| F12 | 12 | 445 | -20 | 466 | 540 | 463 | -40 | 45 |
| F13 | 19 | 450 | -25 | 460 | 540 | 464 | -35 | 45 |

**Tabelle 4**

| Nr. | Unterer Bainit + angelassener Martensit | Restaustenit | Ferrit | Nichtangelassener Martensit | Rp0,2 | Rm | A80 |
|---|---|---|---|---|---|---|---|
| A1 | 50 | 2 | 40 | 8 | 643 | 997 | 10 |
| B2 | 65 | 15 | 10 | 10 | 742 | 1205 | 16 |
| B3 | 84 | 12 | 0 | 4 | 941 | 1198 | 15 |
| B4 | 60 | 12 | 25 | 3 | 741 | 1203 | 10 |
| C5 | 40 | 7 | 35 | 18 | 712 | 1081 | 12 |
| C6 | 27 | 8 | 43 | 22 | 677 | 1124 | 15 |
| D7 | 85 | 13 | 0 | 2 | 820 | 1065 | 16 |
| D8 | 69 | 11 | 12 | 8 | 697 | 1015 | 18 |
| D9 | 90 | 8 | 0 | 2 | 890 | 1051 | 13 |
| E10 | 65 | 9 | 20 | 6 | 714 | 1238 | 9 |
| E11 | 80 | 4 | 10 | 6 | 869 | 1213 | 6 |
| F12 | 80 | 14 | 0 | 6 | 1295 | 1497 | 13 |
| F13 | 75 | 16 | 0 | 9 | 1137 | 1471 | 15 |

**Tabelle 5**

| Nr. | Konzentration in oberflächennaher Schicht im Vergleich zum Kern | | | Überzug | Blechdicke | Max. Risslänge [µm] | Risslänge [%] |
|---|---|---|---|---|---|---|---|
| | Mn[%] | Si[%] | Cr[%] | Al [%] | | | |
| A1 | 60 | 75 | 60 | 0,29 | 1,5 | 75 | 5% |
| B2 | 70 | 85 | 75 | 0,42 | 1,5 | 650 | 43% |
| B3 | 55 | 65 | 70 | 0,38 | 1,5 | 150 | 10% |
| B4 | 55 | 70 | 65 | 0,36 | 1,5 | 90 | 6% |
| C5 | 65 | 75 | 70 | 0,47 | 1,8 | 130 | 7% |
| C6 | 65 | 75 | 70 | 0,47 | 1,8 | 150 | 8% |
| D7 | 60 | 65 | 70 | 0,28 | 1,6 | 95 | 6% |
| D8 | 65 | 65 | 70 | 0,39 | 1,6 | 180 | 11% |
| D9 | 75 | 90 | 70 | 0,51 | 1,6 | 510 | 32% |
| E10 | 65 | 70 | 60 | 0,41 | 1,4 | 75 | 5% |
| E11 | 65 | 70 | 60 | 0,36 | 1,4 | 60 | 4% |
| F12 | 60 | 65 | 65 | 0,3 | 1,5 | 210 | 14% |
| F13 | 60 | 65 | 65 | 0,32 | 1,5 | 180 | 12% |

## Patentansprüche

1. Hochfestes, beschichtetes Stahlflachprodukt mit einer Zugfestigkeit Rₘ = 900 MPa-1500 MPa, einer Dehngrenze Rₚ₀₂ ≥ 700 MPa und einer Dehnung A₈₀ = 10 %-24 %, welches einen Stahl umfasst mit:
0,10 %-0,5 % C,
1,0 %-3,0 % Mn,
0, %-2,5 % Si,
0,05 %-1,0 % Cr,
≤ 0,020 % P,
≤ 0,005 % S,
≤ 0,02 % N,
sowie optional eines oder mehrere der folgenden Elemente:
0,01-1,5 % Al,
0,05-0,5 % Mo,
0,0004-0,002 % B, $0,005 % \leq Ti + Nb + V \leq 0,2 % ,$
und als Rest aus Eisen und unvermeidbaren Elementen, wobei das Stahlflachprodukt ein Gefüge aufweist, dass aus mindestens 75 % angelassenem Martensit und/oder unterem Bainit, mindestens 5 % Restaustenit, maximal 10 % Ferrit und maximal 10 % nicht-angelassenem Martensit besteht und wobei das beschichtete Stahlflachprodukt mindestens eine Oberfläche mit einem Überzug aufweist, **dadurch gekennzeichnet, dass** der Al-Konzentration im Überzug 0,20 %-0,50 %, beträgt.

2. Hochfestes, beschichtetes Stahlflachprodukt nach Anspruch 1, **dadurch gekennzeichnet, dass** der Überzug aus einer Fe₂Al₅ Grenzschicht und einer Zn-Schicht besteht.

3. Hochfestes, beschichtetes Stahlflachprodukt nach einem der vorherigen Ansprüche, **dadurch gekennzeichnet, dass** in einer oberflächennahen Schicht, welche sich ausgehend von der Grenzfläche zwischen Überzug und Stahlflachprodukt in das Stahlflachprodukt mit einer Schichtdicke d erstreckt, wobei die Schichtdicke d gemäß der Beschreibung bestimmt wird,
die Konzentration von Si im Vergleich zum Kern des Stahlflachprodukts maximal 80 % beträgt,
und
die Konzentration von Mn im Vergleich zum Kern des Stahlflachprodukts maximal 70 % beträgt,
und
die Konzentration von Cr im Vergleich zum Kern des Stahlflachprodukts maximal 75 % beträgt,
wobei die Konzentrationen gemäß der Beschreibung bestimmt werden.

4. Hochfestes, beschichtetes Stahlflachprodukt nach einem der vorherigen Ansprüche, **dadurch gekennzeichnet, dass** das Stahlflachprodukt ein Gefüge mit mindestens 10 % Restaustenit aufweist.

5. Hochfestes, beschichtetes Stahlflachprodukt nach einem der vorherigen Ansprüche, **dadurch gekennzeichnet, dass** die Zugfestigkeit Rₘ= 1000 MPa-1500 MPa, die Dehngrenze Rₚ₀₂≥ 820 MPa und die Dehnung A₈₀ = 12 %-18 % beträgt.

6. Hochfestes, beschichtetes Stahlflachprodukt nach einem der vorherigen Ansprüche, **dadurch gekennzeichnet, dass** die Lochaufweitung HER mindestens 20 % beträgt

7. Hochfestes, beschichtetes Stahlflachprodukt nach einem der vorherigen Ansprüche **dadurch gekennzeichnet, dass** das Stahlflachprodukt ein Gefüge mit maximal 85 % angelassenem Martensit und/oder unterem Bainit aufweist.

8. Verfahren zur Herstellung eines hochfesten, beschichteten Stahlflachprodukts, umfassend mindestens die folgenden Arbeitsschritte:
a) Bereitstellen eines kaltgewalzten Stahlflachprodukts, welches einen Stahl umfasst, der aus den folgenden Elementen besteht:
0,10 %-0,5 % C,
1,0 %-3,0 % Mn,
0,7 %-2,5 % Si,
0,05 %-1,0 % Cr,
≤ 0,020 % P,
≤ 0,005 % S,
≤ 0,02 % N,
sowie optional eines oder mehrere der folgenden Elemente:
0,01-1,5 % Al,
0,05-0,5 % Mo,
0,0004-0,002 % B,
$0,005 % \leq Ti + Nb + V \leq 0,2 % ,$
und als Rest aus Eisen und unvermeidbaren Elementen;
b) Aufheizen und Voroxidieren des kaltgewalzten Stahlflachprodukts unter den Bedingungen:
i. Aufheizen des kaltgewalzten Stahlflachprodukts in einer reduzierenden Atmosphäre A₁, bevorzugt von Raumtemperatur auf eine Temperatur T₁, wobei T₁, = 650 °C-750 °C;
ii. Aufheizen des kaltgewalzten Stahlflachprodukts auf eine Temperatur T₂ und dann Voroxidieren und Aufheizen des kaltgewalzten Stahlflachprodukts von T₂ auf eine Temperatur T₃ in einer oxidierenden Atmosphäre A₂ für t₂ = 1 s - 30 s, wobei T₁≤ T₂ ≤ T₃ mit T₃ = 750° C-850° C;
c) Aufheizen des kaltgewalzten Stahlflachprodukts von einer Temperatur T₃ auf eine Temperatur T₄ und Durchwärmen bei einer Temperatur T₄ für t₄ =5 s-300 s, wobei T₃≤ T₄ ≤ 950 °C und T₄≥ A_{c3} -30 °C, das Aufheizen und Durchwärmen in einer reduzierenden Atmosphäre A₄ erfolgt;
d) Abkühlen des kaltgewalzten Stahlflachprodukts in einer Zeit t_{Lk} auf eine Temperatur T_{LK}, wobei t_{Lk}= 30 s-120 s und T_{LK}≥ T₄-175 °C;
e) Abkühlen des kaltgewalzten Stahlflachprodukts mit einer Abkühlrate ϑ₅≥30 K/s von einer Temperatur T_{LK} auf eine Temperatur T₅, wobei T₅ = (T_{MS} + 40 °C) - (T_{MS}-175 °C);
f) Einstellen und Halten des kaltgewalzten Stahlflachprodukts auf einer Temperatur T₆ für eine Haltezeit t₆ = 1 s-60 s, wobei T₆= T_{MS} -( T_{MS} - 175°C);
g) Wiederaufheizen des kaltgewalzten Stahlflachprodukts mit einer Aufheizrate ϑ₇= 4 °C/s-1000 °C/s auf eine Temperatur T_{B}, wobei T_{MS} <T_{B}≤510 °C;
h) Erhitzen der Bandoberfläche auf eine Temperatur T₉ mittels eines Spülgases mit einer Temperatur T_{SP} = 500 °C-650 °C, wobei T_{B} = T_{9 +} Δ T₉ und Δ T₉≥ 10 °C;
i) Beschichten und Abkühlen des kaltgewalzten Stahlflachprodukts unter den Bedingungen:
i. Beschichten des Stahlfachprodukts bei einer Schmelzbadtemperatur T_{ZN} mit einem Beschichtungsbad, bestehend aus
0,10 %-2,0 % AI,
Fe-gesättigt,
Rest Zn und unvermeidbare Verunreinigungen,
wobei
T_{ZN}=450° C -520° C;
ii. Abkühlen des beschichteten Stahlflachprodukts auf eine Temperatur T₁₀, wobei T₁₀ ≤ 60 °C.

9. Verfahren nach Anspruch 8, **dadurch gekennzeichnet, dass** für die Atmosphäre A₂ in Arbeitsschritt b) ii. H₂O/H₂≥0,957 gilt und der Taupunkt T_{P2} im Bereich (0 °C) bis (+60 °C) liegt.

10. Verfahren nach einem der Ansprüche 8 bis 9, **dadurch gekennzeichnet, dass** in Arbeitsschritt b) zwischen 500 °C und T1 die Aufheizrate ϑ₁= 2 °C/s - 50 °C/s beträgt.

11. Verfahren nach einem der Ansprüche 8 bis 10, **dadurch gekennzeichnet, dass** in Arbeitsschritt c) das Durchwärmen als Halten bei auf einer konstanten Temperatur T₄ erfolgt.

12. Verfahren nach einem der Ansprüche 8 bis 11, **dadurch gekennzeichnet, dass** in Arbeitsschritt c) das Aufheizen von T₁ auf T₄ mit einer mittleren Aufheizrate ϑ₂= 0,5 °C/s - 10 °C/s erfolgt.

13. Verfahren nach einem der Ansprüche 8 bis 12, **dadurch gekennzeichnet, dass** die reduzierende Atmosphäre A₄ einen Taupunkt T_{P4} im Bereich (-40 °C) bis (-11 °C) aufweist.

14. Bauteil für den strukturellen Leichtbau im Automobilbau geformt aus einem Stahlflachprodukt nach Anspruch 1.

15. Bauteil nach Anspruch 14, **dadurch gekennzeichnet, dass** das Bauteil mittels eines thermischen Fügeverfahren hergestellt wird.
